# EUROPÄISCHE PATENTSCHRIFT

(11) **EP 0 195 337 B1**
(45) Veröffentlichungstag und Bekanntmachung des Hinweises auf die Patenterteilung: **18.10.1989**
(21) Anmeldenummer: 86103140.9
(22) Anmeldetag: 08.03.1986
(51) Int. Cl.: C23C 2/26, C23C 10/00

(54) **Verfahren zum Behandeln von verschleissfesten Schichten an Werkzeugen oder Vorrichtungen**
Process for treating wear-resistant layers on tools or devices
Procédé de traitement de couches résistant à l'usure appliquées à des outils ou des dispositifs

(30) Priorität: 11.03.1985 DE 3508602
(43) Veröffentlichungstag der Anmeldung: 24.09.1986
(73) Patentinhaber: Akyol, Atilla, Dr.-Ing. Dipl.-Chem., D-4515 Bad Essen- Linne (DE)
(72) Erfinder: Akyol, Atilla, Dr.-Ing. Dipl.-Chem., D-4515 Bad Essen- Linne (DE)
(74) Vertreter: Nau, Walter, Dipl.-Ing.

(56) Entgegenhaltungen:
- EP-A- 0 108 877
- WO-A-85/00386
- DE-A- 2 528 521
- DE-A- 2 831 207
- DE-A- 2 927 469
- US-A- 4 150 178

## Beschreibung

Die Erfindung bezieht sich auf ein Verfahren zum Behandeln von verschleißfesten Schichten an Werkzeugen oder Vorrichtungen, insbesondere deren Arbeitsflächen, wobei die verschleißfesten Schichten durch Tauchbeschichtung aufgebracht sind und vorzugsweise Hartmetallteilchen aufweisen.

Es ist bekannt (europäische Patentanmeldung EP-A 108 877), die Tauchbeschichtung in einem metallischen Schmelzbad vorzunehmen, dem Hartmetallteilchen in solchem Umfang zugesetzt sind, daß ein nicht unbeachtlicher Teil der Hartmetallteilchen nicht in Lösung geht. Die nach dieser Patentanmeldung beschichteten Werkzeuge und Vorrichtungen weisen eine sehr verschleißfeste Arbeitsfläche auf und eignen sich daher für die verschiedensten Einsatzfälle. Es hat sich jedoch gezeigt, daß diese Arbeitsflächen eine verhältnismäßig rauhe Oberfläche aufweisen und darüberhinaus nicht die für viele Anwendungsfälle erwünschte Kontur besitzen. Zwar laßt sich die Oberfläche und auch eine gewünschte Kontur durch Schleifen glätten bzw. herstellen, diese Schleifarbeit ist jedoch teuer und umständlich.

Aufgabe der vorliegenden Erfindung ist es daher, ein Verfahren zur Verfügung zu stellen, mit dem kostengünstig einfach ohne nachträgliche Schleifarbeit eine glatte, exakt definierte Oberfläche und gewünschte Konturen und Toleranzen an der verschleißfesten Schicht bzw. Arbeitsfläche erzielt wird. Dabei soll auch ggfs. eine Vergleichmäßigung der Schichtstärke erreicht werden. Gelöst wird die Aufgabe der Erfindung dadurch, daß die verschleißfesten Schichten verdichtet und geformt bzw. geglättet werden und daß die Verdichtung, Formgebung bzw. Glättung im Anschluß an die Tauchbeschichtung bei noch schmelzflüssiger bzw. plastisch verformbarer, verschleißfester Schicht mittels einer Vorrichtung erfolgt, deren Form der gewünschten Kontur der verschleißfesten Schicht entspricht. Dadurch ist eine plastische Verformung mit geringen Kräften möglich, die zu guter Maßhaltigkeit führt.

Erfindungsgemäß kann dabei die Form gekühlt sein bzw. durch geeignete und bekannte Kühlvorrichtungen laufend gekühlt werden, so daß beim Verdichten bzw. Formgeben eine Abschreckung der verschleißfesten Schicht bzw. der Oberfläche der verschleißfesten Schicht erfolgt, wodurch eine Gefügeverbesserung und eine feinere Textur bewirkt wird. Die Verfeinerung der Körnigkeit in der verschleißfesten Schicht bewirkt eine höhere Verschleißfestigkeit bei abrassiver Beanspruchung.

Eine weitere Verbesserung der verschleißfesten Schicht bzw. der Arbeitsfläche erfolgt dadurch, daß die mit der verschleißfesten Schicht in Berührung kommende Oberfläche der Form mit Hartmetallteilchen, insbesondere mit Wolfram-Karbid-und/oder Chrom-Karbid-Teilchen beschichtet wird, die bei der Verdichtung und/oder Formgebung in die Oberfläche der verschleißfesten Schicht eingebettet werden. Diese Hartmetallteilchen werden dadurch gezielt in der Oberfläche der verschleißfesten Schicht angelagert, also dort, wo sie erwünscht sind.

Es sei darauf hingewiesen, daß je nach Einsatz der Werkzeuge und je nach Form der verschleißfesten Oberfläche durch die Maßnahmen nach Patentanspruch 3 eine Verringerung bzw. sogar ein vollständiges Weglassen der Hartmetallteilchen in der Schmelze, in die die Werkzeuge bzw. Vorrichtungen eingetaucht werden, erfolgen kann, da die Hartmetallteilchen gezielt beim Formgeben in die verschleißfeste Schicht eingebettet werden.

Zur weiteren Erläuterung der Erfindung wird auf die Zeichnung verwiesen. Dabei zeigen:
Fig. 1 ein Werkzeug 1, dessen Schneide aus einer verschleißfesten Schicht besteht. Die Schneide wurde durch Verdichten der verschleißfesten Schicht in der Form 2 gemäß Fig. 2 hergestellt. Fig. 3 zeigt einen Schnitt durch das Werkzeug 1 gemäß Fig. 1 und läßt dadurch den Gefügeaufbau erkennen.

## Patentansprüche

1. Verfahren zum Behandeln von verschleißfesten Schichten an Werkzeugen oder Vorrichtungen, insbesondere deren Arbeitsflächen, wobei die verschleißfesten Schichten durch Tauchbeschichtung aufgebracht sind und vorzugsweise Hartmetallteilchen aufweisen, dadurch gekennzeichnet, daß die verschleißfesten Schichten verdichtet und geformt bzw. geglättet werden und daß die Verdichtung, Formgebung bzw. Glättung im Anschluß an die Tauchbeschichtung bei noch schmelzflüssiger bzw. noch plastisch verformbarer verschleißfester Schicht mittels einer Vorrichtung erfolgt, deren Form der gewünschten Kontur der verschleißfesten Schicht entspricht.

2. Verfahren nach Anspruch 1, dadurch gekennzeichnet, daß die Form so gekühlt ist bzw. gekühlt wird, daß ein Abschrecken der verschleißfesten Schicht bzw. deren Oberfläche mit Gefügeverbesserung erfolgt.

3. Verfahren nach einem der vorhergehenden Ansprüche, dadurch gekennzeichnet, daß die mit der verschleißfesten Schicht in Berührung kommende Oberfläche der Form mit Hartmetallteilchen, insbesondere mit Wolfram-Karbid- und/oder Chrom-Karbid-Teilchen beschichtet wird, die bei der Verdichtung und/oder Formgebung in die Oberfläche der verschleißfesten Schicht eingebettet werden.

## Claims

1. A method of applying a wear-resistant layer to a tool or to an implement, especially to the working surface thereof, wherein the wearresistant layer, which preferably contains hard-metal particles, is applied to the tool/implement by dip-coating, characterized in that subsequent to the dip-coatig the layer while still molten and capable of plastic deformation is compressed, shaped and smoothed with the aid of a device which corresponds in form to the required contour of the wear-resistant layer.

2. A method according to claim 1, characterized in that the mould is cooled or is being cooled so that quenching the layer and its surface results in an improvement of its texture.

3. A method according to any of the preceding claims, characterized in that the mould's surface which will be in contact with the resistant layer is coated with hard-metal particles, especially tungsten carbide particles and/or chromium carbide particles, which in the course of the compression and/or shaping are embedded into the surface of the wear resistant-layer.

## Revendications

1. Procédé de traitement de couches résistant a l'usure sur des outils ou des dispositifs, en particulier des surfaces de travail, où ces couches résistant à l'usure sont apportées par recouvrement par immersion et comportent avantageusement des particules métalliques dures, caractérisé en ce que les couches résistant à l'usure sont compactées et mises en forme ou polies et en ce que le compactage, la mise en forme ou le polissage s'opèrent en complément du recouvrement par immersion sur une couche résistant à l'usure encore liquide ou pouvant encore subir une déformation plastique à l'aide d'un dispositif dont la forme correspond au contour de la couche résistant à l'usure souhaitée.

2. Procédé, selon la revendication 1, caractérisé en ce que la forme est refroidie de telle sorte que se produise un refroidissement brutal de la couche résistant à l'usure ou que se produise une amélioration de la structure de sa surface.

3. Procédé selon l'une des revendications précédentes, caractérisé en ce que la surface de la forme est revêtue de particules métalliques dures en particulier des particules de carbure de tungstène et/ou de carbure de chrome, venant en contact avec la couche résistant à l'usure qui sont noyées à la surface de la couche résistant à l'usure, lors du compactage et/ou de la mise en forme.
